# EUROPÄISCHE PATENTSCHRIFT

(11) **EP 1 959 026 B1**
(45) Veröffentlichungstag und Bekanntmachung des Hinweises auf die Patenterteilung: **05.06.2013**
(21) Anmeldenummer: 08101026.6
(22) Anmeldetag: 29.01.2008
(51) Int. Cl.: C23C 10/04, C23C 10/18, C23C 10/24, C23C 10/60

(54) **Verfahren zur Ausbildung einer Aluminium-Diffusionsschicht zum Oxidationsschutz**
Method for formation of an aluminium diffusion layer form oxidation protection
Procédé destiné au développement d'une couche de diffusion en aluminium en une protection contre l'oxydation

(30) Priorität: 15.02.2007 DE 102007008011
(43) Veröffentlichungstag der Anmeldung: 20.08.2008
(73) Patentinhaber: Rolls-Royce Deutschland Ltd & Co KG, 15827 Blankenfelde-Mahlow (DE)
(72) Erfinder: Roth-Fagaraseanu, Dan, 14532 Stahnsdorf (DE)
(74) Vertreter: Gross, Felix

(56) Entgegenhaltungen:
- EP-A- 0 504 705
- EP-A- 0 843 026
- EP-A- 0 908 538
- EP-A- 1 013 787
- EP-A- 1 820 875
- US-A- 4 101 386
- US-A1- 2006 266 285

## Beschreibung

Die Erfindung betrifft ein Verfahren zur Ausbildung einer Aluminium-Diffusionsschicht zum Oxidationsschutz von metallischen Bauteilen, insbesondere von aus einer Nickel-Basis-Legierung bestehenden Bauteilen einer Fluggasturbine.

Bestimmte Triebwerksbauteile, wie die mit dem Heißgasstrom beaufschlagten, aus einer Nickelbasis-Legierung bestehenden Rotor- und Statorschaufeln der Turbine, werden während des Betriebes in erheblichem Umfang durch Oxidationsprozesse angegriffen, so dass die Lebensdauer der Schaufeln verringert wird und die Schaufeln ausgetauscht oder repariert werden müssen.

Ein bekanntes Oxidationsschutzprinzip für derartige Bauteile besteht darin, dass durch Anreichern von Aluminium in einem oberflächennahen Bereich des Grundwerkstoffs an der zu schützenden Bauteiloberfläche durch zur Oberfläche diffundierendes Aluminium eine Aluminiumoxid-Schutzschicht gebildet wird, die eine weitere Oxidation verhindern soll.

Bei den bekannten Verfahren zur Erzeugung der Aluminium-Diffusionsschicht wird ein begrenzter, im Triebwerksbetrieb dem Heißgasstrom ausgesetzter Abschnitt des betreffenden Bauteils beim sogenannten "Pack-Alitieren" in Aluminiumpulver und bei der chemischen Gasphasen-Abscheidung (CVD-Verfahren, chemical vapour deposition) im Vakuum in ein aluminiumreiches gasförmiges Medium eingebracht, wobei das Aluminium bei Temperaturen im Bereich zwischen 900 und 1100°C in das Metall diffundiert.

Anwendungsbedingt dürfen bestimmte, mechanisch hoch beanspruchte Abschnitte der Bauteile, wie zum Beispiel der Schaufelfuß einer Turbinenschaufel, nicht beschichtet werden und müssen daher während des Diffusionsvorgangs abgedeckt (maskiert) werden.

Die bekannten Diffusionsverfahren sind zum einen hinsichtlich des Kostenaufwandes nachteilig, und zwar insofern, als bei der Diffusion aus dem Aluminiumpulver beim Pack-Alitieren in großer Menge Aluminiumschrott anfällt und andererseits die Diffusion im Vakuum gemäß dem CVD-Verfahren apparativ und hinsichtlich des Handling aufwendig ist.

Aufgrund der hohen Temperaturen während des Diffusionsvorgangs mit einem maskierten Bauteil ist die Maskierung mit einem hohen Aufwand verbunden. Zudem kann beim Maskieren mit einem Kleber aufgrund der hohen Temperaturen Kohlenstoff aus dem Kleber in das Bauteil diffundieren und dessen Festigkeitseigenschaften negativ beeinflussen.

Aus dem Dokument US-A-4 101 386 ist ein Verfahren zur Ausbildung einer Aluminium-Diffusionsschicht in metallischen Bauteilen durch Bildung einer Aluminiumoxid-Schutzschicht gemäß dem Oberbegriff des Anspruchs 1 bekannt.

Das Dokument EP-A-1 013 787 beschreibt ein Verfahren zum Beschichten einer metallischen Oberfläche, bei dem eine Maskierung zum Entfernen einer Oxidationsschicht erfolgt.

Das Dokument EP-A-0 843 026 offenbart ein Verfahren zum Plattieren einer Beschichtung auf ein Bauelement einer Gasturbine, bei dem eine vorübergehende Maskierung von Kühlkanälen vor dem Aufbringen einer Aluminiumschicht durch Dampfdiffusion erfolgt. Während des Aufheizens treten Temperaturen von 815 bis 1100 °C auf.

Auch das Dokument US 2006/266285 A1 beschreibt ein Verfahren zur Maskierung von Kühlkanälen einer Gasturbine, es kommt hier jedoch keine Wärmebehandlung zum Einsatz.

Das Dokument EP-A-0 908 538 beschreibt ein Verfahren, bei dem ein aus einer Nickel-Basis-Legierung bestehendes Turbinenbauteil maskiert wird, zunächst auf den freien Abschnitten des maskierten Bauteils eine galvanische Schicht ausgebildet wird und die Maskierung dann von dem Bauteil entfernt wird, um das Bauteil anschließend einer Wärmebehandlung zu unterziehen.

Der Erfindung liegt die Aufgabe zugrunde, ein Verfahren zur Ausbildung einer Aluminium-Diffusionsschicht in metallischen Bauteilen anzugeben, das einen verringerten Aufwand erfordert und eine hohe Bauteilqualität gewährleistet.

Erfindungsgemäß wird die Aufgabe mit einem Verfahren gemäß den Merkmalen des Patentanspruchs 1 gelöst. Weitere Merkmale zur vorteilhaften Weiterbildung oder zweckmäßigen Ausgestaltung des erfindungsgemäßen Verfahrens ergeben sich aus den Unteransprüchen.

Der Grundgedanke der Erfindung besteht darin, dass auf den freien Abschnitten der maskierten Bauteile in einer aprotischen Lösung, das heißt in einem wasser- und sauerstofffreien Elektrolyten mit einer Aluminiumanode und dem(n) Bauteil(en) als Kathode, zunächst eine Aluminiumschicht von bestimmter Dicke ausgebildet wird und die Maskierung dann von den Bauteilen entfernt wird, um die Bauteile anschließend nach einem bestimmten Temperatur-Zeit-Profil einer Wärmebehandlung unter Schutzgas oder im Vakuum zu unterziehen, bei der Aluminium in das Bauteil diffundiert und umgekehrt Legierungsbestandteile des Bauteils in die Aluminiumschicht diffundieren und dabei in den beschichteten Abschnitten eine Aluminium-Diffusionsschicht für den späteren Oxidationsschutz ausgebildet wird. Im Unterschied zum Stand der Technik erfolgt die Aluminium-Beschichtung unter der Maskierung in einem ersten Verfahrensschritt bei niedriger Temperatur, während nach dem in einem zweiten Verfahrensschritt vorgenommenen Entfernen der Maskierung in einem dritten Verfahrensschritt das unmaskierte Bauteil zur Ausbildung einer Aluminium-Diffusionsschicht einer Wärmebehandlung bei erhöhter Temperatur unterzogen wird. Das Temperatur-ZeitProfil, bei dem die Diffusion von Aluminium in die Bauteillegierung und von Legierungsbestandteilen in die Aluminiumschicht erfolgt, ist derart, dass die Bauteile - nach einer Erwärmung auf ca. 400 - 700°C und einer Haltezeit von bis zu 2 Stunden - erfindungsgemäß etwa eine Stunde bei ca. 1100°C und anschließend etwa fünf Stunden bei ca. 1030°C wärmebehandelt werden und danach in ruhender Luft abgekühlt werden.

Aufgrund der in Beschichtungsstärke und -größe kontrollierten galvanischen Beschichtung ist auch eine definierte Ausbildung der Diffusionsschicht möglich, und zwar ohne Maskierung und ohne die Maskierung den für den Diffusionsvorgang erforderlichen hohen Wärmebehandlungstemperaturen aussetzen zu müssen. Die Anforderungen an die Art und Ausführung der bei der galvanischen Beschichtung nur geringen Temperaturen ausgesetzten Maskierung sind geringer als bei den während der Diffusion erforderlichen Maskierungen. Zudem werden auch Folgeschäden an den Bauteilen verhindert, die durch die Wirkung hoher Temperaturen auf das Material der Maskierung bedingt sind.

Für das Maskierungsmaterial ist lediglich eine Temperaturbeständigkeit bis ca. 400°C erforderlich.

Die zu beschichtenden Bauteilabschnitte werden vor dem Galvanisieren gereinigt und mit einem Aktivierungsmittel, vorzugsweise Nickelchlorid, behandelt.

Ein Ausführungsbeispiel der Erfindung wird im Folgenden am Beispiel einer aus einem Nickelbasis-Werkstoff bestehenden Turbinenschaufel eines Gasturbinentriebwerks, deren Schaufelblatt zum Schutz vor Oxidation durch die heißen Arbeitsgase eine Aluminiumoxid-Schutzschicht aufweisen soll und deren in Ausnehmungen der Rotorscheibe gehaltener Schaufelfuß frei bleiben muss, näher erläutert.

Die durch die Befestigung an der Rotorscheibe einer hohen mechanischen Belastung ausgesetzten Schaufelfüße der Turbinenschaufeln werden mit Metallbändern beklebt und so gegenüber äußeren Einwirkungen bei der weiteren Behandlung maskiert. Zur Maskierung können die Schaufelfüße aber auch in einer Box angeordnet oder mit einem Kleber bestrichen sein. Anschließend werden die mechanisch bearbeiteten und gereinigten Turbinenschaufeln mit einem Aktivierungsmittel, beispielsweise NiCl (oder einem Fluorid, vorzugsweise Kalium-Aluminium-Fluorid) behandelt, um eine bessere Haftung der später galvanisch aufgebrachten Aluminiumschicht zu bewirken. Die so vorbereiteten Turbinenschaufeln werden nun (bevorzugt innerhalb einer sauerstoffgekapselten Anlage) in eine aprotische Lösung, das heißt in einen wasser- und sauerstofffreien organischen Elektrolyten mit in diesem befindlichen löslichen Aluminiumanoden eingebracht und im Bereich der nicht abgedeckten Schaufelblätter galvanisch mit Reinaluminium in einer Schichtdicke von 5 bis 10µm beschichtet. Die Maskierung ist bei der galvanischen Beschichtung nur sehr geringen Temperaturen (etwa 300°C) ausgesetzt, so dass der Aufwand für die Maskierung und das Maskierungsmaterial und die spätere Demaskierung gering ist und die vergleichsweise geringen Temperaturen keine Reaktion zwischen Maskierungsmaterial und Grundmaterial bewirken und durch die Maskierung bewirkte Folgeschäden in dem maskierten Werkstoffbereich nicht auftreten können.

Anschließend werden die Turbinenschaufeln in einem Ofen, und zwar in einer Schutzgasatmosphäre oder auch im Vakuum, nach einer Erwärmungsphase, in der die Schaufeln auf ca. 600°C erwärmt und 1,5 Stunden bei dieser Temperatur gehalten werden, zunächst eine Stunde bei 1100°C und danach fünf Stunden bei 1030°C einer Wärmebehandlung unterzogen, in der das Aluminium aus der galvanisch aufgebrachten Aluminiumschicht in die Nickel-Basis-Legierung und umgekehrt das Nickel in die Aluminiumschicht diffundiert. Danach werden die Schaufeln in weniger als 10 Minuten in ruhender Luft abgekühlt. Das an der Oberfläche der so erzeugten Ni-Al-Diffusionsschicht des Schaufelblatts befindliche Aluminium bildet in einer Sauerstoffatmosphäre eine Aluminiumoxidschicht, die unter Betriebsbedingungen der Schaufeln im Triebwerk eine weitere Oxidation des Schaufelmaterials verhindert.

## Patentansprüche

1. Verfahren zur Ausbildung einer Aluminium-Diffusionaschicht zum Oxidationsschutz von metallischen Bauteilen durch Bildung einer Aluminiumoxid-Schutzschicht, insbesondere für aus einer Nickel-Basis-Legierung bestehenden Bauteilen einer Fluggasturbine, wobei das Bauteil in einem wasser- und sauerstofffreien organischen Elektrolyten galvanisch mit Reinaluminium beschichtet wird und das Bauteil unter einem vorgegebenen Hochtemperatur- und Zeitregime wärmebehandelt wird, wobei zur Diffusion des Aluminiums die Bauteile zunächst auf ca. 400 - 700°C erwärmt und bis zu zwei Stunden bei dieser Temperatur gehalten werden, **dadurch gekennzeichnet, dass** bestimmte Bauteilabschnitte zunächst maskiert werden und an die freien Bauteiloberflächen gebrachtes Aluminium oberflächennah in das Bauteil diffundiert, wobei das Bauteil in einem ersten Verfahrensschritt unter der Maskierung in dem wasser- und sauerstofffreien organischen Elektrolyten galvanisch mit Reinaluminium beschichtet wird, die Maskierung anschließend in einem zweiten Verfahrensschritt wieder entfernt wird und danach das unmaskierte Bauteil in einem dritten Verfahrensschritt in einer Schutzgasatmosphäre oder im Vakuum unter dem vorgegebenen Hochtemperatur- und Zeitregime wärmebehandelt wird, wobei die Bauteile eine Stunde bei 1100°C und fünf Stunden bei 1030°C wärmebehandelt und danach in ruhender Luft abgekühlt werden, wobei Aluminium in das Bauteil diffundiert und Legierungsbestandteile des Bauteils in entgegengesetzter Richtung in die Aluminiumschicht diffundieren.

2. Verfahren nach Anspruch 1, **dadurch gekennzeichnet, dass** die Maskierung aus unterhalb 400°C wärmebeständigen Klebern oder Kunststoffen oder aufgeklebten Metallbändern besteht.

3. Verfahren nach Anspruch 1, **dadurch gekennzeichnet, dass** die zu beschichtenden Bauteilabschnitte vor der Galvanisierung gereinigt und mit einem Aktivierungsmittel behandelt werden.

4. Verfahren nach Anspruch 3, **dadurch gekennzeichnet, dass** das Aktivierungsmittel Nickelchlorid ist.

5. Verfahren nach Anspruch 1, **dadurch gekennzeichnet, dass** die unmaskierten Bauteilabschnitte in dem aprotischen Elektrolyten in einer Schichtdicke von 5 bis 10µm beschichtet werden.

6. Verfahren nach Anspruch 5, **dadurch gekennzeichnet, dass** die galvanisch erzeugte Aluminiumbeschichtung in einer Beize nachbehandelt wird.

## Claims

1. Method for the production of an aluminum diffusion coating for oxidation protection of metallic components, in particular of aircraft gas-turbine components made of a nickel-base alloy, by forming an aluminum-oxide protective coating, with the component being coated with pure aluminum in a water and oxygen-free organic electrolyte by electro-plating and the component being heat-treated according to a predetermined high-temperature - time graph, with the components for aluminum diffusion being first heated to approx. 400 to 700°C and held at this temperature for up to two hours, **characterized in that** certain portions of the component are first masked and that aluminum applied to the free surfaces of the component diffuses into surface-near zones of the component, with the component with masking being coated in a first process step with pure aluminum in the water and oxygen-free organic electrolyte by electro-plating, the masking being subsequently removed in a second process step and the unmasked component then being heat-treated in a third process step in an inert gas atmosphere or in vacuum according to the predetermined high-temperature - time graph, with the components being heat-treated for one hour at 1100°C and for 5 hours at 1030°C, followed by cooling in undisturbed air, with aluminum diffusing into the component and alloy elements of the component diffusing in opposite direction into the aluminum coating.

2. Method in accordance with Claim 1, **characterized in that** the masking consists of below 400°C heat-resistant adhesives or synthetics or bonded metal tapes.

3. Method in accordance with Claim 1, **characterized in that** the component portions to be coated are cleaned and treated with an activator prior to electro-plating.

4. Method in accordance with Claim 3, **characterized in that** the activator is nickel chloride.

5. Method in accordance with Claim 1, **characterized in that** the unmasked portions of the component are coated in the aprotic electrolyte to a coat thickness of 5 to 10 µm.

6. Method in accordance with Claim 5, **characterized in that** the aluminum coating produced by electro-plating is subsequently treated in a pickling agent.

## Revendications

1. Procédé destiné à produire une couche de diffusion en aluminium pour protéger de l'oxydation des composants métalliques, en particulier des composants constitués d'une alliage à base de nickel d' une turbine à gaz aéronautique, par formation d'une couche protectrice en oxyde d'aluminium, sachant que le composant est recouvert d'aluminium pur par galvanisation dans un électrolyte organique exempt d'eau et d'oxygène, que le composant est traité thermiquement sous un régime prédéfini de température élevée et de durée, que pour la diffusion de l'aluminium, les composants sont tout d'abord chauffés à environ 400 - 700 °C et maintenus à cette température pour une durée pouvant atteindre deux heures, **caractérisé en ce que** certaines parties du composant sont tout d'abord masquées et que l'aluminium déposé sur les surfaces dégagées du composant diffuse dans le composant à proximité de la surface, sachant que dans une première étape du procédé le composant avec masquage est recouvert d'aluminium pur par galvanisation dans l'électrolyte organique exempt d'eau et d'oxygène, que le masquage est ensuite retiré dans une deuxième étape du procédé, et que dans une troisième étape du procédé, le composant non masqué est alors traité thermiquement dans une atmosphère de gaz inerte ou dans le vide sous le régime prédéfini de température élevée et de durée, à savoir que les composants sont traités thermiquement pendant une heure à 1100 °C et pendant cinq heures à 1030 °C, puis refroidis dans de l'air non perturbé, si bien que l'aluminium diffuse dans le composant et, en sens inverse, des éléments d'alliage du composant diffusent dans la couche d'aluminium.

2. Procédé selon la revendication n° 1, **caractérisé en ce que** le masquage est constitué de colles résistantes à la chaleur en dessous de 400 °C, ou de matières synthétiques ou de bandes métalliques collées.

3. Procédé selon la revendication n° 1, **caractérisé en ce que** les parties de composant à revêtir sont nettoyées et traitées avec un activateur avant la galvanisation.

4. Procédé selon la revendication n° 3, **caractérisé en ce que** l'activateur est du chlorure de nickel.

5. Procédé selon la revendication n° 1, **caractérisé en ce que** les parties de composant non masquées sont revêtues dans l'électrolyte aprotique selon une épaisseur de couche comprise entre 5 et 10 µm.

6. Procédé selon la revendication n° 5, **caractérisé en ce que** le revêtement d'aluminium obtenu par galvanisation est retraité dans un agent décapant.
